# EUROPÄISCHE PATENTSCHRIFT

(11) **EP 3 757 268 B1**
(45) Veröffentlichungstag und Bekanntmachung des Hinweises auf die Patenterteilung: **10.07.2024**
(21) Anmeldenummer: 20174303.6
(22) Anmeldetag: 13.05.2020
(51) Int. Cl.: D04H 1/4226, D04H 1/58, F26B 3/30, F26B 3/04

(54) **VERFAHREN ZUR HERSTELLUNG UND/ODER VEREDELUNG EINER GLASVLIESSTOFFBAHN**
METHOD FOR PRODUCING AND/OR FINISHING A GLASS MAT SHEET
PROCÉDÉ DE FABRICATION ET/OU D'AFFINAGE D'UNE BANDE DE VOILE

(30) Priorität: 27.06.2019 DE 102019117281
(43) Veröffentlichungstag der Anmeldung: 30.12.2020
(73) Patentinhaber: Voith Patent GmbH, 89522 Heidenheim (DE)
(72) Erfinder: KÜCKMANN, Philipp, 41238 Mönchengladbach (DE); FERRER, Franziska, 89522 Heidenheim (DE)
(74) Vertreter: Voith Patent GmbH - Patentabteilung

(56) Entgegenhaltungen:
- WO-A1-2015/117927
- WO-A1-2018/142244
- WO-A1-88/03193
- DE-A1- 102016 120 933

## Beschreibung

Die vorliegende Erfindung betrifft ein Verfahren zur Herstellung und/oder Veredelung einer Glasvliesstoffbahn, wobei das Verfahren den folgenden Schritt umfasst: thermisches Trocknen der Glasvliesstoffbahn mittels Infrarotstrahlung aus einem Infrarotstrahlungstrockner.

Ein gattungsgemäßes Verfahren ist aus der Druckschrift WO 2018/142244 A1 bekannt. Der Vollständigkeit halber sei zudem auch noch auf die Entgegenhaltungen WO 88/03193 A und WO 2015/117927 A1.

Bei der Veredelung von Glasvliesen wird häufig ein Strich auf selbige aufgetragen, analog wie dies beim Streichen von Papier bekannt ist. In der Regel erfolgt die anschließende Trocknung des Strichs mittels konventioneller Lufttrockner, die nach dem Prallströmprinzip funktionieren. Da Glasvliese jedoch, anders als Papier, eine hohe Porosität aufweisen, kann die Blasluft nur mit geringer Strömungsgeschwindigkeit auf die bestrichene Glasvliesoberfläche geblasen werden, um ein "Verblasen" des Strichs zu vermeiden. Als Folge hieraus ergeben sich geringe Wärmeübergangskoeffizienten und ein geringer Energieeintrag. Für den Strich bedeutet dies eine langsamere Immobilisierung.

Analoges gilt auch für die Herstellung von Glasvliesen. Der bei der Herstellung aufgebrachte Binder kann ebenfalls durch zu hohe Luftgeschwindigkeiten "verblasen" werden, was zu einer Begrenzung des spezifischen Energieeintrags und damit zu einer langsamen Immobilisierung bzw. einer späteren Verfestigung des Glasvlieses führt.

In der DE 10 2016 120 933 A1 der Anmelderin wurde bereits vorgeschlagen, die Trocknung des Binders oder Strichs bei Glasvliesen mittels Infrarotstrahlung aus einem Infrarotstrahlungstrockner zumindest teilweise durchzuführen. Hierdurch wird die Gefahr des "Verblasens" reduziert und eine Immobilisierung des Strichs bzw. Verfestigung des Glasvlieses kann schneller erfolgen.

Nachteilig bei diesem bekannten Verfahren ist jedoch, dass die Immobilisierung des Strichs bzw. Verfestigung des Glasvlieses nach wie vor eine gewisse Zeit benötigt, was sich negativ auf die Produktionsmenge pro Zeit auswirkt.

Es ist Aufgabe der vorliegenden Erfindung, den zuvor genannten Nachteil aus dem Stand der Technik zumindest zu reduzieren.

Gelöst wird diese Aufgabe durch die Merkmale des unabhängigen Anspruchs. Die abhängigen Ansprüche haben vorteilhafte Weiterbildungen der Erfindung zum Gegenstand.

So wird erfindungsgemäß ein Verfahren zur Herstellung und/oder Veredelung einer Glasvliesstoffbahn gelehrt, welches den folgenden Schritt umfasst: thermisches Trocknen der Glasvliesstoffbahn mittels Infrarotstrahlung aus einem Infrarotstrahlungstrockner, und welches sich besonders dadurch auszeichnet, dass die dem Infrarotstrahlungstrockner zugewandte Oberfläche der Glasvliesstoffbahn durch den Infrarotstrahlungstrockner mit einer spezifischen Leistungsdichte von wenigstens 153 kW/m² beaufschlagt wird, und dass die Glasvliesstoffbahn nach der Bestrahlung durch den Infrarotstrahlungstrockner eine Temperatur an ihrer dem Infrarotstrahlungstrockner zugewandten Oberfläche von wenigstens 40°C und höchstens 105°C aufweist.

Die Erfinder haben herausgefunden, dass Glasvliesstoffe die Beaufschlagung mit einer derart hohen spezifischen Leistungsdichte, die wenigstens 153 kW/m² beträgt, wider Erwartet unbeschadet überstehen, sofern dafür Sorge getragen wird, dass die Temperatur an der Oberfläche in einem moderaten Rahmen von 40°C bis 105°C bleibt. Die hohe spezifische Leistungsdichte erlaubt es, hohe Prozessgeschwindigkeiten zu fahren. Die Temperatur an der dem Infrarottrockner zugewandten Oberfläche des Infrarotstrahlungstrockners hängt maßgeblich ab von der Erstreckungslänge des Infrarotstrahlungstrockners in Prozessrichtung und von der Geschwindigkeit, mit der die Glasvliesstoffbahn relativ zu dem Infrarotstrahlungstrockner an diesem vorbeigeführt wird. Beide Faktoren haben einen Einfluss auf die Zeitdauer, mit welcher ein Flächenabschnitt der Glasvliesstoffbahn der Infrarotstrahlung des Infrarotstrahlungstrockners ausgesetzt ist.

Soll die Glasvliesstoffbahn durch das Aufbringen eines Strichs veredelt werden, so wird dieser vorzugsweise unmittelbar vor dem Trocknen der Glasvliesstoffbahn mittels Infrarotstrahlung aus dem Infrarotstrahlungstrockner auf die dem Infrarotstrahlungstrockner zugewandten Oberfläche der Glasvliesstoffbahn aufgebracht. "Unmittelbar" bedeutet in diesem Zusammenhang, dass keine anderen Maschinenaggregate zwischen dem Auftragswerk und dem Infrarotstrahlungstrockner vorgesehen sein sollen. Somit kann die Wegstrecke zwischen Auftragswerk und Infrarotstrahlungstrockner klein gehalten werden und kann die mit dem Strich beschichtete Glasvliesstoffbahn im freien Zug, also kontaktfrei, durch den Infrarotstrahlungstrockner geführt werden. Dies ist für die Qualität des Strichauftrags von Vorteil, welcher vor seinem Durchtrocknen vor Kontakt geschützt werden muss. Als Auftragswerk für den Strich eignet sich besonders gut ein Vorhangauftragswerk.

Nach dem Trocknen der Glasvliesstoffbahn mittels Infrarotstrahlung aus dem Infrarotstrahlungstrockner kann die Glasvliesstoffbahn ferner durch Heißluft in einem Heißlufttrockner getrocknet werden. Dies kann wirtschaftlich vorteilhaft sein, da Infrarotstrahlungstrockner gegenüber Heißlufttrocknern in der Regel höhere Betriebskosten aufweisen. Durch den Infrarotstrahlungstrockner lässt sich jedoch eine schnelle Immobilisierung des Strichs oder des Bindemittels auf der Glasvliesstoffbahn erzielen, so dass zum anschließenden Durchtrocknen dann der Heißlufttrockner, welcher in der Regel nach dem Prallströmprinzip arbeitet, verwendet werden kann, ohne das ein "Verblasen" des aufgetragenen Strichs oder Bindermittels befürchten zu müssen.

Besonders wirtschaftlich lassen sich diese beiden Trocknertypen zusammen betreiben, wenn der Infrarotstrahlungstrockner und der in Laufrichtung der Glasvliesstoffbahn nachgeschaltete Heißlufttrockner als Kombinationstrocknereinheit ausgebildet sind. Es können auch mehrere solcher Kombinationstrocknereinheiten hintereinander angeordnet sein. Dabei wird vorzugsweise heiße Luft aus dem Infrarotstrahlungstrockner abgesaugt und zumindest teilweise dem Heißlufttrockner zugeführt. Dies macht den Prozess besonders Energieeffizient. Es ist vorteilhaft, wenn zwischen dem Heißlufttrockner und dem Infrarotstrahlungstrockner ein Abstand von weniger als 50cm, vorzugsweise von weniger als 30cm, vorhanden ist. Auf diese Weise kann sichergesellt werden, dass die Temperatur der von dem Infrarotstrahlungstrockner bestrahlten Oberfläche der Glasvliesstoffbahn nicht nennenswert absinkt, ehe die Glasvliesstoffbahn in den Heißlufttrockner geführt wird.

Ferner zu erwähnen ist eine Vorrichtung zur Herstellung und/oder Veredelung einer Glasvliesstoffbahn, wobei die Vorrichtung einen Infrarotstrahlungstrockner zum thermischen Trocknen der Glasvliesstoffbahn mittels Infrarotstrahlung umfasst, und sich dadurch besonders auszeichnet, dass der Infrarotstrahlungstrockner ausgelegt ist, die dem Infrarotstrahlungstrockner zugewandten Oberfläche der Glasvliesstoffbahn mit einer spezifischen Leistungsdichte von wenigstens 153 kW/m² zu beaufschlagen, wobei die Vorrichtung so ausgelegt ist, dass die Glasvliesstoffbahn nach der Bestrahlung durch den Infrarotstrahlungstrockner eine Temperatur an ihrer dem Infrarotstrahlungstrockner zugewandten Oberfläche von wenigstens 40°C und höchstens 105°C aufweist. Vorzugsweise ist die Vorrichtung ausgelegt, das zuvor beschriebene, erfindungsgemäße Verfahren durchzuführen.

Die Erfindung wird nachfolgend anhand von schematischen und nicht maßstabsgetreuen Zeichnungen weiter erläutert. Es zeigen:
- Figur 1: eine erste Ausführungsform einer Vorrichtung zur Durchführung des erfindungsgemäßen Verfahrens, und
- Figur 2: eine zweite Ausführungsform einer solchen Vorrichtung.

Figur 1 zeigt eine erste Ausführungsform einer Vorrichtung zur Durchführung des erfindungsgemäßen Verfahrens. Dabei wird eine mit einem Bindemittel oder einem Strich beschichtete Glasvliesstoffbahn G durch einen Trockner 10 geführt (von links nach rechts in Figur 1). Das Bindemittel oder der Strich können unmittelbar vor dem Trocknen der Glasvliesstoffbahn G auf eine Oberfläche selbiger aufgebracht worden sein, beispielsweise durch ein hier nicht dargestelltes Vorhangauftragswerk.

Der Trockner 10 umfasst einen in Prozessrichtung betrachtet stromaufwärts angeordneten Infrarotstrahlungstrockner 20 und einen stromabwärts angeordneten Heißlufttrockner 30. Der Abstand A zwischen dem Infrarotstrahlungstrockner 20 und dem Heißlufttrockner 30 beträgt hier weniger als 30cm. Der Infrarotstrahlungstrockner 20 kann seinerseits mehrere Module umfassen, von denen jedes Modul wiederum mehrere Reihen an einzelnen Infrarotstrahlern aufweisen kann. In dem hier dargestellten Ausführungsbeispiel umfass der Infrarotstrahlungstrockner zwei Module 21, 22, welche jeweils zwei Reihen von Infrarotstrahlern aufweisen. Zudem weist jedes der beidem Module 21, 22 auch noch eine Frischluftzufuhr und eine Gebrauchtluftabfuhr auf, wobei die Luftströme in Figur 1 mit Pfeilen gekennzeichnet sind. Der Trockner erstreckt sich dabei über die gesamte Breite (orthogonal zur Bildebene in Figur 1) der zur trocknenden Glasvliesstoffbahn (G).

Erfindungsgemäß wird die dem Infrarotstrahlungstrockner zugewandten Oberfläche der Glasvliesstoffbahn G durch den Infrarotstrahlungstrockner 20 mit einer spezifischen Leistungsdichte von wenigstens 153 kW/m² beaufschlagt. Gleichzeitig wird durch geeignete Wahl der Baulänge des Infrarotstrahlungstrockners 20 und der Geschwindigkeit, mit welcher die Glasvliesstoffbahn G durch den Trockner 10 geführt wird, sichergestellt, dass die Glasvliesstoffbahn nach der Bestrahlung durch den Infrarotstrahlungstrockner 20 eine Temperatur an ihrer dem Infrarotstrahlungstrockner 20 zugewandten Oberfläche von wenigstens 40°C und höchstens 105°C aufweist. Zur Überwachung der Oberflächentemperatur kann in dem Trockner 10 ein Temperatursensor T installiert sein, der geeignet ist, kontaktlos, beispielsweise mittels Laser-Technologie, die Temperatur auf der Oberfläche der Glasvliesstoffbahn am Ende des Infrarotstrahlungstrockners 20 zu bestimmen.

Der Heißlufttrockner 30 ist ausgebildet, heiße Luft, die er aus einer hier nicht dargestellten Quelle bezieht, auf die zu trocknende Oberfläche der Glasvliesstoffbahn G zu blasen. Dabei erfolgt die Trocknung primär durch das Prallströmprinzip.

Das in Figur 2 dargestellte zweite Ausführungsbeispiel einer solchen Vorrichtung zur Durchführung des erfindungsgemäßen Verfahrens unterscheidet sich nur geringfügig von dem in Figur 1 dargestellten ersten Ausführungsbeispiel. Daher wird im Folgenden nur auf die Unterschiede eingegangen und im Übrigen auf die obige Beschreibung verwiesen. Der Hauptunterschied liegt darin, dass der Trockner im zweiten Ausführungsbeispiel als Kombinationstrocknereinheit 12 ausgebildet ist. Dabei wird warme Luft aus der Gebrauchtluftabfuhr der beiden Module 21, 22 des Infrarotstrahlungstrockners 20 zumindest teilweise dem Heißlufttrockner 30 zugeführt. Dies bedeutet nicht, dass der Heißlufttrockner 30 mit keiner weiteren Quelle für heiße Luft mehr verbunden ist, jedoch hilft die Führung von heißer Luft von dem Infrarotstrahlungstrockner 20 zu dem Heißlufttrockner 30, den Energiebedarf insgesamt zu senken. Der Infrarotstrahlungstrockner 20 und der Heißlufttrockner 30 der Kombinationstrocknereinheit 12 können zudem eine gemeinsame Einhausung aufweisen.

### Bezuqszeichenliste:

- 10: Trockner
- 12: Kombinationstrocknereinheit
- 20: Infrarotstrahlungstrockner
- 21: Modul
- 22: Modul
- 30: Heißlufttrockner

- G: Glasvliesstoffbahn
- T: Temperatursensor

## Patentansprüche

1. Verfahren zur Herstellung und/oder Veredelung einer Glasvliesstoffbahn (G), wobei das Verfahren den folgenden Schritt umfasst: thermisches Trocknen der Glasvliesstoffbahn (G) mittels Infrarotstrahlung aus einem Infrarotstrahlungstrockner (20),
**dadurch gekennzeichnet, dass** die dem Infrarotstrahlungstrockner (20) zugewandte Oberfläche der Glasvliesstoffbahn (G) durch den Infrarotstrahlungstrockner (20) mit einer spezifischen Leistungsdichte von wenigstens 153 kW/m² beaufschlagt wird, und dass die Glasvliesstoffbahn (G) nach der Bestrahlung durch den Infrarotstrahlungstrockner (20) eine Temperatur an ihrer dem Infrarotstrahlungstrockner (20) zugewandten Oberfläche von wenigstens 40°C und höchstens 105°C aufweist.

2. Verfahren nach Anspruch 1,
**dadurch gekennzeichnet, dass** unmittelbar vor dem Trocknen der Glasvliesstoffbahn (G) mittels Infrarotstrahlung aus dem Infrarotstrahlungstrockner (20) ein Strich auf die dem Infrarotstrahlungstrockner (20) zugewandten Oberfläche der Glasvliesstoffbahn (G) aufgebracht wird.

3. Verfahren nach Anspruch 1 oder 2,
**dadurch gekennzeichnet, dass** nach dem Trocknen der Glasvliesstoffbahn (G) mittels Infrarotstrahlung aus dem Infrarotstrahlungstrockner (20) die Glasvliesstoffbahn (G) ferner durch Heißluft in einem Heißlufttrockner (30) getrocknet wird.

4. Verfahren nach Anspruch 3,
**dadurch gekennzeichnet, dass** der Infrarotstrahlungstrockner (20) und der in Laufrichtung der Glasvliesstoffbahn (G) nachgeschaltete Heißlufttrockner (30) als Kombinationstrocknereinheit (12) ausgebildet sind.

5. Verfahren nach Anspruch 4,
**dadurch gekennzeichnet, dass** mehrere Kombinationstrocknereinheiten (12) in Laufrichtung der Glasvliesstoffbahn (G) hintereinander angeordnet sind.

6. Verfahren nach einem der Ansprüche 3-5,
**dadurch gekennzeichnet, dass** heiße Luft aus dem Infrarotstrahlungstrockner (20) abgesaugt und zumindest teilweise dem Heißlufttrockner (30) zugeführt wird.

7. Verfahren nach einem der Ansprüche 3-6,
**dadurch gekennzeichnet, dass** zwischen dem Heißlufttrockner (30) und dem Infrarotstrahlungstrockner (20) ein Abstand (A) von weniger als 50cm, vorzugsweise von weniger als 30cm, vorhanden ist.

## Claims

1. Method for the production and/or processing of a nonwoven glass fabric web (G), wherein the method comprises the following step: thermal drying of the nonwoven glass fabric web (G) by means of infrared radiation from an infrared radiation dryer (20),
**characterized in that** a specific power density of at least 153 kW/m² is applied by the infrared radiation dryer (20) to the surface of the nonwoven glass fabric web (G) facing toward the infrared radiation dryer (20), and **in that** after the irradiation by the infrared radiation dryer (20), the nonwoven glass fabric web (G) has a temperature of at least 40°C and at most 105°C on its surface facing toward the infrared radiation dryer (20).

2. Method according to Claim 1,
**characterized in that** immediately before the drying of the nonwoven glass fabric web (G) by means of infrared radiation from the infrared radiation dryer (20), a coat is applied onto the surface of the nonwoven glass fabric web (G) facing toward the infrared radiation dryer (20).

3. Method according to Claim 1 or 2,
**characterized in that** after the drying of the nonwoven glass fabric web (G) by means of infrared radiation from the infrared radiation dryer (20), the nonwoven glass fabric web (G) is furthermore dried by hot air in a hot air dryer (30).

4. Method according to Claim 3,
**characterized in that** the infrared radiation dryer (20) and the hot air dryer (30), which follows in the direction of movement of the nonwoven glass fabric web (G), are configured as a combination dryer unit (12) .

5. Method according to Claim 4,
**characterized in that** a plurality of combination dryer units (12) are arranged successively in the direction of movement of the nonwoven glass fabric web (G).

6. Method according to one of Claims 3-5,
**characterized in that** hot air from the infrared radiation dryer (20) is aspirated and at least partially delivered to the hot air dryer (30).

7. Method according to one of Claims 3-6,
**characterized in that** there is a distance (A) of less than 50 cm, preferably of less than 30 cm, between the hot air dryer (30) and the infrared radiation dryer (20).

## Revendications

1. Procédé de fabrication et/ou de finition d'une bande de voile de verre (G), dans lequel le procédé comprend l'étape suivante : séchage thermique de la bande de voile de verre (G) au moyen d'un rayonnement infrarouge provenant d'un séchoir à rayonnement infrarouge (20),
**caractérisé en ce que** la surface de la bande de voile de verre (G) tournée vers le séchoir à rayonnement infrarouge (20) est exposée à une densité de puissance spécifique d'au moins 153 kW/m² par le séchoir à rayonnement infrarouge (20), et **en ce que** la bande de voile de verre (G) présente, après irradiation par le séchoir à rayonnement infrarouge (20), une température sur sa surface tournée vers le séchoir à rayonnement infrarouge (20) d'au moins 40°C et d'au plus 105°C.

2. Procédé selon la revendication 1,
**caractérisé en ce que**, immédiatement avant le séchage de la bande de voile de verre (G) au moyen du rayonnement infrarouge provenant du séchoir à rayonnement infrarouge (20), un trait est appliqué sur la surface de la bande de voile de verre (G) tournée vers le séchoir à rayonnement infrarouge (20).

3. Procédé selon la revendication 1 ou 2,
**caractérisé en ce qu'**après le séchage de la bande de voile de verre (G) au moyen d'un rayonnement infrarouge provenant du séchoir à rayonnement infrarouge (20), la bande de voile de verre (G) est en outre séchée par air chaud dans un séchoir à air chaud (30).

4. Procédé selon la revendication 3,
**caractérisé en ce que** le séchoir à rayonnement infrarouge (20) et le séchoir à air chaud (30) monté en aval dans le sens de défilement de la bande de voile de verre (G) sont réalisés sous la forme d'une unité de séchage combinée (12).

5. Procédé selon la revendication 4,
**caractérisé en ce que** plusieurs unités de séchage combinées (12) sont agencées les unes après les autres dans le sens de défilement de la bande de voile de verre (G) .

6. Procédé selon l'une quelconque des revendications 3-5,
**caractérisé en ce que** de l'air chaud est aspiré hors du séchoir à rayonnement infrarouge (20) et envoyé au moins partiellement vers le séchoir à air chaud (30).

7. Procédé selon l'une quelconque des revendications 3-6,
**caractérisé en ce qu'**il existe une distance (A) inférieure à 50 cm, de préférence inférieure à 30 cm, entre le séchoir à air chaud (30) et le séchoir à rayonnement infrarouge (20).
